# EUROPÄISCHE PATENTSCHRIFT

(11) **EP 2 913 386 B1**
(45) Veröffentlichungstag und Bekanntmachung des Hinweises auf die Patenterteilung: **09.09.2020**
(21) Anmeldenummer: 15156842.5
(22) Anmeldetag: 27.02.2015
(51) Int. Cl.: C10M 169/04, C10M 105/36, C10M 111/00, C10M 129/72

(54) **DIISOOCTYLSEBACAT IN MOTORENÖLEN**
DIOCTYL SEBACATE IN ENGINE OILS
SÉBACATE DE DIISOOCTYLE DANS LES HUILES POUR MOTEUR

(30) Priorität: 27.02.2014 DE 102014203599
(43) Veröffentlichungstag der Anmeldung: 02.09.2015
(73) Patentinhaber: Fuchs Petrolub SE, 68169 Mannheim (DE)
(72) Erfinder: Harperscheid, Manfred, 67354 Römerberg (DE); Schuylenburg, Volker, 25469 Halstenbek (DE)
(74) Vertreter: Davepon, Björn

(56) Entgegenhaltungen:
- DE-A1- 3 841 609
- RU-C- 1 391 086
- RU-C1- 2 123 515
- RU-C1- 2 456 335
- RU-C2- 2 185 423
- DATABASE WPI Week 201401 Thomson Scientific, London, GB; AN 2013-V92296 XP002741340, & CN 103 320 204 A (TIANJIN DIHENG BIOLOGICAL ENERGY SOURCE) 25. September 2013 (2013-09-25) & CN 103 320 204 A (TIANJIN DIHENG BIO ENERGY CO LTD) 25. September 2013 (2013-09-25)
- DATABASE WPI Week 201426 Thomson Scientific, London, GB; AN 2014-G56520 XP002741341, & CN 103 571 565 A (UNIV GUANGXI) 12. Februar 2014 (2014-02-12) & CN 103 571 565 A (UNIV GUANGXI) 12. Februar 2014 (2014-02-12)
- DATABASE WPI Week 201401 Thomson Scientific, London, GB; AN 2013-U20873 XP002741342, & CN 103 232 884 A (UNIV GUANGXI) 7. August 2013 (2013-08-07) & CN 103 232 884 A (UNIV GUANGXI) 7. August 2013 (2013-08-07)
- DATABASE WPI Week 199218 Thomson Scientific, London, GB; AN 1992-148234 XP002741343, & RO 100 992 A (COMB SOLVENTUL) 29. März 1991 (1991-03-29)

## Beschreibung

Die Erfindung betriff die Verwendung einer Schmiermittelzusammensetzung für Verbrennungsmotoren enthaltend ein Öl mit Schmierviskosität (Grundöl) in einer Menge von 97 bis 50 Gew.-% sowie 3 bis 25 Gew.-% Diisooctylsebacat zur Verringerung des Kraftstoffverbrauchs in der Kaltlaufphase des Verbrennungsmotors.

Schmieröle für Verbrennungsmotoren, insbesondere Automotoren und Dieselmotoren, werden fortlaufend modifiziert, um den ständig steigenden Anforderungen zu genügen, die aus der Weiterentwicklung der Motorentechnik resultieren. Unterschiedliche Organisationen, wie die Society of Automotive Engineers (SAE), das American Petroleum Institute (API) sowie die Kraftfahrzeughersteller legen die Qualitätsstandards fest. Schmiermittel sollen einerseits möglichst lange ihre Schmiereigenschaften aufrechterhalten, das heißt im Betrieb auch unter extremen Belastungen weniger rasch abgebaut werden. Dabei sollen Abrieb und die Bildung von Abscheidungen, wie Schlamm, Kohlenstoff und Harze, die sich an verschiedenen Teilen des Motors niederschlagen könnten, vermindert werden. Zudem sollen die Öle über das gesamte Betriebstemperaturspektrum des Motors eine gute Schmierwirkung und gleichzeitig einen geringen Wiederstand erzeugen.

CN 103 232 884 A offenbart ein Diisooctylsebacat enthaltendes, energiesparendes Öl mit verbesserten Kaltstarteigenschaften für Dieselmotoren.

Die bislang bekannten Motorenöle erfüllen diese Anforderungen nicht immer in zufriedenstellender Weise. Die Aufgabe der vorliegenden Erfindung bestand somit darin, eine verbesserte Schmiermittelzusammensetzung zur Verfügung zu stellen, die bei der Verwendung in Verbrennungsmotoren zu einem verringerten Kraftstoffverbrauch führt. Dabei soll insbesondere der Kraftstoffverbrauch und damit der CO₂-Ausstoß während der Kaltlaufphase des Verbrennungsmotors reduziert werden.

Die Aufgabe wird gelöst durch eine Schmiermittelzusammensetzung für Verbrennungsmotoren enthaltend 97 bis 50 Gew.-% eines Grundöls, sowie 3 bis 25 Gew.-% Diisooctylsebacat.

Überraschenderweise wurde gefunden, dass durch den Einsatz von Diisooctylsebacat in bestimmten Konzentrationen in einem Grundöl eine Kraftstoffeinsparung nicht nur gegenüber einem in dieser Hinsicht unadditivierten Referenzöl erzielt werden konnte, sondern auch eine Steigerung der Kraftstoffeinsparung hinsichtlich Ölen gleicher Viskositätsklassen, die mit anderen Additiven zur Kraftstoffeinsparung versehen sind. Im Rahmen der vorliegenden Erfindung wird unter Diisooctylsebacat die Substanz Di-2-ethylhexylsebacat verstanden.

Ein weiterer Vorteil der erfindungsgemäß verwendeten Schmiermittelzusammensetzung besteht darin, dass durch den Einsatz von Diisooctylsebacat die Möglichkeit eröffnet wird, Öle mit einem Klassifikationswert der SAE-Klasse 0W-X (mit X beispielsweise gleich 20, 30, 40, 50 oder 60) zu erzeugen, ohne dass hierfür die Verwendung eines Vollsynthetiköls als Grundöl erforderlich ist.

Im Rahmen der vorliegenden Anmeldung beziehen sich sämtliche Angaben in Gew.-% auf die gesamte Schmiermittelzusammensetzung.

Im Rahmen der vorliegenden Erfindung wird unter einem Grundöl ein Öl mit Schmierviskosität verstanden. Hierfür kommen natürliche Öle, synthetische Öle, teilsynthetische Öle oder deren Gemische in Frage.

Beispiele für natürliche Öle sind tierische Öle und pflanzliche Öle, z. B. Rizinusöl sowie Mineralschmieröle, z. B. flüssige Petroleumöle und lösungsmittelbehandelte oder säurebehandelte Mineralschmieröle paraffinischer, naphthenischer oder gemischtparaffinisch-naphthenischer Art. Aus Kohle oder Ölschiefer hergestellte Öle mit Schmierviskosität sind ebenfalls als Grundöle verwendbar. Beispiele für synthetische Schmieröle sind Kohlenwasserstofföle und Öle auf Basis von halogensubstituierten Kohlenwasserstoffen, z. B. homopolymerisierte und copolymerisierte Olefine, z.B. Polybutylene, Polypropylene, Propylen-Isobutylen-Copolymerisate, chlorierte Polybutylene, Poly-(1-hexene), Poly-(1-octene) und Poly-(1-decene) und deren Gemische, Alkylbenzole, wie Dodecylbenzole, Tetradecylbenzole, Dinonylbenzole und Di-(2-ethylhexyl)-benzole, Polyphenyle, wie Biphenyle, Terphenyle oder alkylierte Polyphenyle, alkylierte Diphenylether und alkylierte Diphenylsulfide sowie deren Derivate, Analoge und Homologe.

Alkylenoxid-Polymere und -Copolymere sowie deren Derivate, bei denen die endständigen Hydroxylgruppen, z. B. durch Verestern oder Verethern modifiziert worden sind, eignen sich ebenfalls als synthetische Schmieröle. Beispiele für derartige Öle sind die Polymerisationsprodukte von Ethylenoxid oder Propylenoxid, sowie die Alkyl- und Arylether dieser Polyoxyalkylenpolymeren.

Eine weitere Klasse von synthetischen Schmierölen sind die Ester von Dicarbonsäure, z. B. Phthalsäure, Bernsteinsäure, Alkylbernsteinsäuren und Alkenylbernsteinsäuren, Maleinsäure, Azelainsäure, Korksäure, Sebacinsäure, Fumarsäure, Adipinsäure, Linolsäure-Dimer, Malonsäure, Alkylmalonsäuren oder Alkenylmalonsäuren, mit verschiedenen Alkoholen, wie Butanol, Hexanol, Dodecylalkohol, 2-ethylhexylalkohol, ethylenglycol, Diethylenglykolmonoether oder Propylenglykol. Spezielle Beispiele für derartige Ester sind Dibutyladipat, Di-(2-ethylhexyl)-sebacat, Di-n-hexylfumarat, Diisooctylazelat, Diisodecylazelat, Dioctylphthalat, Didecylphthalat, Dieicosylsebacat, der 2-ethylhexyldiester von Linolsäure-Dimer, und der durch Umsetzen von 1 Mol Sebacinsäure mit 2 Mol Tetraethylenglykol und 2 Mol 2-ethylcapronsäure hergestellte Ester.

Andere als synthetische Öle geeignete Ester leiten sich z.B. von C5-C12-Monocarbonsäuren und Polyolen oder Polyolethern ab, wie Neopentylglycol, Trimethylolpropan, Pentaerythrit, Dipentaerythrit oder Tripentaerythrit.

Silikonöle, wie Polyalkyl-, Polyaryl-, Polyalkoxy- oder Polyaryloxysilosanöle und Silikatöle eignen sich ebenfalls als synthetische Schmiermittel. Beispiele sind Tetraethylsilikat, Tetraisopropylsilikat, Tetra-(2-ethylhexyl)-silikat, Tetra-(4-methylhexyl)-silikat, Tetra-(p-tert.-butylphenyl)-silikat, Hexyl-(4-methyl-2-pentoxy)-disiloxan, Poly-(methyl)-siloxane und Poly-(methylphenyl)-siloxane. Weitere synthetische Schmieröle sind z.B. flüssige Ester von phosphorhaltigen Säuren, wie Tricresylphosphat, Trioctylphosphat und der Diethylester von Decylphosphonsäure, sowie polymere Tetrahydrofurane.

In den erfindungsgemäß verwendeten Schmiermittelzusammensetzungen können unraffinierte, raffinierte und zweitraffinierte, natürliche oder synthetische Öle sowie Gemische aus zwei oder mehreren dieser Öle verwendet werden. Unraffinierte Öle werden direkt aus natürlichen oder synthetischen Quellen ohne weitere Reinigung erhalten.

Beispielsweise erhält man Schieferöl direkt nach dem Retortenverfahren, Petroleumöl direkt bei der Destillation und Esteröle direkt bei der Veresterung. Ohne weitere Behandlung sind sie ein nicht-raffiniertes Öl. Die raffinierten Öle leiten sich von den nicht-raffinierten Ölen ab, werden jedoch in einer oder mehreren Reinigungsstufen behandelt, um eine oder mehrere Eigenschaften zu verbessern. Für die Reinigung sind zahlreiche Methoden bekannt, z.B. die Lösungsmittelextraktion, die hydrierende Raffination, Zweitdestillation, Extraktion mit Säuren oder Basen, Filtration oder das Perkolieren. Zweitraffinierte Öle werden ähnlich den raffinierten Ölen erhalten, indem man Altöle aufarbeitet. Diese zweitraffinierten Öle sind auch als regenerierte Öle bekannt, die oft noch zusätzlich behandelt werden, um verbrauchte Additive und Öl-Abbauprodukte abzutrennen.

Die im Rahmen der vorliegenden Erfindung ermittelten Werte für die Kraftstoffeinsparung beziehen sich ausschließlich auf den sogenannten neuen europäischen Fahrzyklus (NEFZ), wie er seit dem 01. Januar 1996 in der Europäischen Union für die Ermittlung des Kraftstoffverbrauchs von Kraftfahrzeugen Verwendung findet. Dazu werden in an sich bekannter Weise für die Ermittlung des Verbrauchs eines Fahrzeugs zunächst die Fahrwiederstände, das heißt der Roll- und Luftwiederstand auf der Straße exakt ermittelt und die gemessenen Fahrwiederstände danach auf einen Rollenprüfstand übertragen. Anschließend wird auf dem Rollenprüfstand der genormte Fahrzyklus abgefahren und dabei die Abgasemissionen gemessen. Aus den gemessen Abgasemissionen lässt sich anschließend der Kraftstoffverbrauch berechnen.

Der NEFZ hat eine Prüfdauer von insgesamt 1180 Sekunden, also in etwa 20 Minuten. Er teilt sich auf in einen am Testbeginn startenden City-Zyklus mit einer Dauer von 780 Sekunden und einem sich daran anschließenden 400 Sekunden dauernden Überland-Zyklus. Eine graphische Darstellung des Geschwindigkeits-/ Zeitprofils ist in Fig. 1 abgebildet. Die Umgebungstemperatur beträgt während der Messung 20 bis 30 °C, wobei Kaltstartbedingung, Beschleunigungen und Verzögerungen erfasst und entsprechend interpoliert werden. Im Rahmen der vorliegenden Erfindung wurde ein Common-Rail-Dieselmotor mit 1995 cm³ Hubraum mit einem VTG-Turbolader und Ladeluftkühler des Herstellers BMW verwendet (Motorcode N47), wobei als Fahrzeug das Fahrzeugmodell BMW 320 d, Baureihe E 91 zugrunde gelegt wurde.

Nach einer bevorzugten Weiterbildung der Schmiermittelzusammensetzung enthält diese 4 bis 25 Gew.-% Diisooctylsebacat, insbesondere 5 bis 15 Gew.-%, bevorzugt 5 bis 12 Gew.-%, weiter bevorzugt 5 bis 10 Gew.-% oder gar 5 bis 9 Gew.-%. Dies ist besonders vorteilhaft, weil bei der Verwendung von Diisooctylsebacat auch in kleineren Mengen eine spürbare Verringerung des Kraftstoffverbrauchs erzielt werden kann.

Die Schmiermittelzusammensetzung kann weiterhin ein Additiv enthalten. Dieses kann beispielsweise ausgewählt sein aus Antioxidantien, Metallpassivatoren, Korrosionsinhibitoren, Viskositätsindex-Verbesserern, Ablagerungsverhinderern, Detergenzien, Dispergiermitteln, Verschleißschutzzusätzen und Reibungsmodifikatoren.

Als Antioxidantien können beispielsweise phenolische oder aminische Antioxidantien, Diphenylamine, aliphatische und aromatische Phosphite, Ester der Thio-Di-Propionsäure, Butyl-Hydroxyanisol, Butyl-Hydroxyltoluol, Methoxyhydrochinon, 2,2,4-Tri-Methyl-1,2-Di-Hydrochinolin, 3-(3,5-Di-Tert-Butyl-4-Hydroxyphenyl)-Propionsäure-Octadecylester, Tocopherol oder Mischungen von diesen verwendet werden. Der Anteil an Antioxidantien kann beispielsweise 0,5 bis 6 Gew.-% betragen, insbesondere 1,0 bis 3,0 Gew.-%. Bevorzugt ist der Einsatz von alkylierten Phenyl-alpha-Naphthylaminen, erhältlich unter der Bezeichnung Irganox® L06 von der BASF SE oder Methylen-bis-Dialkyldithiocarbamaten wie Methylen-bis-(Dibutyldithiocarmat), erhältlich unter der Bezeichnung Vanlube® 7723 von der Vanderbilt Chemicals, LLC. Besonders bevorzugt ist der Einsatz einer Kombination aus alkylierten Phenyl-alpha-Naphthylaminen und Dialkyldithiocarbamaten, da hierdurch eine besonders gute antioxidative Wirkung erzielt wird.

Als Metallpassivatoren können grundsätzlich alle für diesen Zweck dem Fachmann bekannte Substanzen verwendet werden. Diese können beispielsweise ausgewählt sein aus Benztriazolen und deren Derivaten, Salicylaminoguanidin, Toluotriazolen und deren Derivaten, 2-Mercaptobenzthiazol, 2-Mercaptobenztriazol, Salicyliden-Propylendiamin oder Mischungen von diesen. Der Anteil an Metallpassivatoren kann im Bereich von 0,01 bis 1,0 Gew.-% liegen, vorzugsweise von 0,02 bis 0,8 Gew.-%.

Die optional einsetzbaren Korrosionsinhibitoren können ausgewählt sein aus organischen Säuren, deren Estern, Metallsalzen und Anhydriden, insbesondere n-Oleoyl-Sarkosin, Sorbitan-Monooleat, Alkenyl-Bernsteinsäure-Anhydrid, aus stickstoffhaltigen Verbindungen, insbesondere primären, sekundären oder tertiären aliphatischen oder cyclcaliphatischen Aminen und Aminsalzen von organischen und anorganischen Säuren, aus heterozyklischen Verbindungen, insbesondere substituierten Imidazolinen und Oxazolinen, aus phosphorhaltigen Verbindungen, insbesondere Aminsalzen von Phosphorsäure-Partialestern oder Mischungen von diesen. Der Anteil an Korrosionsinhibitoren liegt beispielsweise im Bereich von 0,1 bis 5,0 Gew.-%, insbesondere 0,1 bis 1,0 Gew.-%.

Die Schmiermittelzusammensetzung kann als Viskositätsindex-Verbesserer beispielsweise Polyacrylate, Polymethacrylate, Vinylpyrolidon-(Meth)acrylat-Copolymere, Polyisoprene, Polyether oder Mischungen von diesen enthalten. Der Anteil an Viskositätsindex-Verbesserern liegt typischerweise im Bereich von 0,05 bis 4,0 Gew.-%, insbesondere von 0,2 bis 2,0 Gew.-%.

Als Ablagerungs-Verhinderer können beispielsweise Polyether verwendet werden, wobei deren Einsatzmenge typischerweise im Bereich von 0,5 bis 15 Gew.-% liegt, vorzugsweise von 1,0 bis 10 Gew.-%.

Sofern die Schmiermittelzusammensetzung ein Dispergiermittel als Additiv enthält, kann dieses ausgewählt sein aus Polybutenyl-Bernsteinsäure-Amiden oder -imiden, Polybutenyl-Phosphorsäurederivaten, Guanidin-Derivaten und/oder Salicylaten. Typische Einsatzmengen an Dispergiermittel liegen im Bereich von 0,5 bis 10 Gew.-%, vorzugsweise von 3,0 bis 8,0 Gew.-%.

Als Verschleißschutz-Additive kommen beispielsweise Schwefel und / oder Phosphorenthaltende Verbindungen in Frage, wie geschwefelte pflanzliche Öle, Metall-Dithiophosphate, insbesondere Zinkdialkyldithiophosphate, metallfreie Dithiophosphate, Phosphorsäureester, Phosphite, Phosphonite oder Mischungen von diesen. Der Anteil an Verschleißschutz-Additiven kann im Bereich von 0,5 bis 3,0 Gew.-%, insbesondere von 1,0 bis 2,0 Gew.-% liegen.

Wie bereits vorstehend ausgeführt wurde, kann die Schmiermittelzusammensetzung Antischaumzusätze als Additiv enthalten. Diese sind beispielsweise ausgewählt aus Silikonölen, wobei insbesondere Dimethylpolysiloxan Verwendung findet. Auch Polyethylenglycolether, Aminoalkohole oder Mischungen der vorgenannten Substanzen können als Antischaumzusätze verwendet werden. Typische Einsatzmengen der Antischaumzusätze liegen im Bereich von 0,01 bis 2,0 Gew.-%, insbesondere 0,05 bis 0,5 Gew.-%.

Insofern die Schmiermittelzusammensetzung Reibungsmodifikatoren enthält, können diese ausgewählt sein aus organischen und/ oder anorganischen Reibungsmodifikatoren. Als organische Reibungsmodifikatoren kommen beispielsweise Ester, Fettsäureamide, sulfurierte Fettester und Fettsäureamide, Esteramide von alkoxylierten Aminen, borierte langkettige 1,2-Alkandiole, Polycarbonsäureester oder Mischungen von diesen in Betracht. Typische anorganische Reibungsmodifikatore sind Mo-dithiocarbamate, Mo-Amine, Ester und Partialester der Phosphorsäure, Ester und Partialester der Phosphorigen Säure, Ester und Partialester der Dithiophosphorsäure oder Mischungen von diesen. Einige dieser Verbindungen besitzen auch Eigenschaften von Verschleißschutzadditiven. Zur Erfindung gehören auch beliebige Kombinationen der vorgenannten organischen mit den genannten anorganischen Reibungsmodifikatoren. Der Anteil der organischen Reibungsmodifikatoren beträgt vorzugsweise 0,5 bis 5,0 Gew.-%, insbesondere 1,0 bis 3,0 Gew.-% und der Anteil der anorganischen Reibungsmodifikatoren unabhängig von den organischen Reibungsmodifikatoren vorzugsweise 0,1 bis 4,0 Gew.-% beträgt, insbesondere 0,2 bis 2,0 Gew.-%.

Die Schmiermittelzusammensetzung kann ferner Detergenzien als Additive enthalten. Diese können ausgewählt sein aus Erdalkali-Sulfonaten, -Salicylaten, -Phenolaten oder Mischungen von diesen, insbesondere aus überbasischem Magnesium- oder Calciumsulfonat, -salicylat, -phenolat oder Mischungen von diesen. Überbasische Calcium- und Magnesiumsulfonate sowie deren Herstellung sind beispielsweise in DE 692 16 291 T2 beschrieben. Der Anteil an Detergenzien in der Schmiermittelzusammensetzung kann 0,1 bis 5,0 Gew.-% betragen, vorzugsweise 0,5 bis 3,0 Gew.-%.

Gegenstand der vorliegenden Erfindung ist die Verwendung einer Schmiermittelzusammensetzung zur Verbesserung des Wirkungsgrades eines Verbrennungsmotor, wobei die Verbesserung des Wirkungsgrades des Verbrennungsmotors in einer Verringerung des Kraftstoffverbrauchs in der Kaltlaufphase des Motors erzielt werden.

Die vorliegende Erfindung wird im Folgenden anhand von Ausführungsbeispielen näher erläutert.

### Testmethoden:

Die angegebenen Kennwerte hinsichtlich der SAE-Klasse der für die Beispiele verwendeten Motorenöle, bezieht sich auf die Klassifizierung nach SAE J 300.

Die kinematische Viskosität bei 100 °C wurde gemäß ASTM D 445 bestimmt.

Die HTHS-Viskosität (High-Temperature-High-Share-Viskosität) wurde bestimmt nach ASTM D 4741.

Die Werte für die dynamische Viskosität bei -35 °C, CCS (Cold Cranking Simulator) wurde bestimmt nach ASTM D 5293.

Die angegebenen Werte für die prozentuale Kraftstoffeinsparung wurden nach dem Neuen Europäischen Fahrzyklus (NEFZ) als Belastungsprofil ermittelt, wie er seit dem 01. Januar 1996 für die Ermittlung des Kraftstoffverbrauchs von Kraftfahrzeugen in der Europäischen Union eingesetzt wird. Im Rahmen der vorliegenden Erfindung wurde ein Common-Rail-Dieselmotor mit 1995 cm³ Hubraum mit einem VTG-Turbolader und Ladeluftkühler des Herstellers BMW verwendet (Motorcode N47), wobei als Fahrzeug das Fahrzeugmodell BMW 320 d, Baureihe E 91 hinsichtlich des Roll- und Luftwiederstand zugrunde gelegt wurde. Aus den über den Testzyklus gemessen Abgasemissionen wird anschließend der Kraftstoffverbrauch berechnet.

Der NEFZ hat eine Prüfdauer von insgesamt 1180 Sekunden, also in etwa 20 Minuten. Er teilt sich auf in einen am Testbeginn startenden City-Zyklus mit einer Dauer von 780 Sekunden und einem sich daran anschließenden 400 Sekunden dauernden Überland-Zyklus. Eine graphische Darstellung des Geschwindigkeits-/ Zeitprofils ist in Fig. 1 abgebildet. Die Umgebungstemperatur beträgt während der Messung 20 bis 30 °C. Der Motor wurde mit unterschiedlichen Ölen betrieben, um deren Einfluss auf den Kraftstoffverbrauch zu überprüfen. Zwischen den Tests wurde der Motor wieder vollständig abgekühlt, das Motoröl entfernt und der Ölfilter gereinigt, um eine Durchmischung der unterschiedlichen Öle möglichst zu vermeiden.

Als Referenz wurde ein Referenzöl 0W-30 verwendet, welches eine HTHS-Viskosität bei 150 °C von 3,5 mPa s aufweist.

Die erfindungsgemäßen Öle enthalten jeweils ein Grundöl. Diese Öle haben folgende Eigenschaften:

**Tabelle A**

| Eigenschaft: | Gruppe 3 Grundöl | Gruppe 4 Grundöl | TMP C8C10 | DiC13-Adipat | Diisooctylsebacat |
|---|---|---|---|---|---|
| kV100 (ASTM D 445) [mm²/s] | 4,2 | 4,2 | 4,3 | 5,3 | 3,2 |
| kV40 (ASTM D 445) [mm²/s] | 18,5 | 18,7 | 18,9 | 25,6 | 11,7 |
| Viskositätsindex | 134 | 131 | 139 | 146 | 146 |
| Schwefel (ASTM D 5185) [ppm] | 20 | - | - | - | - |
| Gesättigte Verbindungen [Gew.-%] | > 99 | > 99 | > 99 | > 99 | >99 |
| Visk @ -30°C (ASTM D 5293) [mPa s] Verdampfungsverlust (ASTM D 5800) | 1450 | 1150 | 1400 | 4100 | < 800 |
| [Gew.-%] | 13 | 12,5 | 4 | 6 | 14,5 |

Die Grundöle der Gruppen 3 und 4 entsprechen den Definitionen des American Petroleum Institut (API).

TMP-caprylcaprat bzw. TMP-C8C10 bezeichnen Trimethylolpropan-caprylcaprat.

DiC13-Adipat steht für Diisotridecyladipat.

Es wurden insgesamt acht Motorenöle hergestellt. Diese haben die in der Tabelle B zusammengefassten Eigenschaften:

**Tabelle B**

| | |
|---|---|
| Ca-Gehalt (ASTM D 5185) | 0,20 Gew.-% |
| Zn-Gehalt (ASTM D 5185) | 0,08 Gew.-% |
| P-Gehalt (ASTM D 5185) | 0,07 Gew.-% |
| S-Gehalt (ASTM D 5185) | 0,28 Gew.-% |
| Sulfatsche (DIN 51575) | 0,8 Gew.-% |
| Pourpoint (DIN ISO 3016) | ≤ -39 °C |

Die Zusammensetzung der Öle ist aus der folgenden Tabelle C ersichtlich. Bei dem Viskositätsverbesserer A, dem Pourpointverbesserer A und dem Additiv Package A handelt es sich um handelsübliche Additive beziehungsweise Additivmischungen.

**Tabelle C: Zusammensetzungen der hergestellten Motorenöle (Angaben in Gew.-%).**

| Nr. | Bsp1 | Bsp2 | Bsp3 | Bsp4 | Vgl1 | Vgl2 | Vgl3 | Vgl4 |
|---|---|---|---|---|---|---|---|---|
| Gruppe 3 Grundöl | 72,8 | 64,4 | | | 75,5 | | 66,0 | |
| Gruppe 4 Grundöl | | | 53,8 | 30,0 | | 75,0 | | 32,0 |
| Diisooctylsebacat | 7,0 | 15,0 | 25,0 | 50,0 | | | | |
| TMP-caprylcaprat | | | | | 5,0 | 5,0 | | 50,0 |
| Diisotridecyladipat | | | | | | | 15,5 | |
| Viskositätsverbesserer A | 6,7 | 7,1 | 7,7 | 6,5 | 6,0 | 6,5 | 5,5 | 4,5 |
| Pourpointverbesserer A | 0,2 | 0,2 | 0,2 | 0,2 | 0,2 | 0,2 | 0,2 | 0,2 |
| Additiv Package A | 13,3 | 13,3 | 13,3 | 13,3 | 13,3 | 13,3 | 13,3 | 13,3 |
| Summe | 100,0 | 100,0 | 100,0 | 100,0 | 100,0 | 100,0 | 100,0 | 100,0 |

Beispiel 4 ist nicht erfindungsgemäß.

In der folgenden Tabelle D sind die Ergebnisse verschiedener Viskositätsuntersuchungen sowie die prozentuale Kraftstoffeinsparung gegenüber dem Referenzöl 0W-30 angegeben

**Tabelle D: Viskositätseigenschaften und Kraftstoffersparnis. Die Genauigkeit der Verbrauchsbestimmung liegt bei +/- 0,2 %.**

| | Bsp1 | Bsp2 | Bsp3 | Bsp4 | Vgl1 | Vgl2 | Vgl3 | Vgl4 |
|---|---|---|---|---|---|---|---|---|
| *Kennwerte:* | | | | | | | | |
| SAE-Klasse | 0W-20 | 0W-20 | 0W-20 | 0W-20 | 0W-20 | 0W-20 | 0W-20 | 0W-20 |
| Kin. Visk. bei 100 °C [mPas] | 8,8 | 9,2 | 9,2 | 8,9 | 8,8 | 8,9 | 8,8 | 8,8 |
| HTHS Visk. bei 150 °C [mPas] | 2,9 | 2,9 | 2,9 | 2,9 | 2,9 | 2,9 | 2,9 | 2,9 |
| dynam. Visk. bei -35 °C [mPas] | 4540 | 3890 | 2450 | 2190 | 5350 | 3600 | 5695 | 4150 |
| | | | | | | | | |

| NEFZ-Ergebnis: | | | | | | | | |
|---|---|---|---|---|---|---|---|---|
| % Kraftstoffeinsparung (vs. Referenzöl 0W-30, HTHSV=3,5) | 2,54 | 2,11 | 2,28 | 2,36 | 1,18 | 0,87 | 1,18 | 0,59 |

Die Gegenüberstellung der erfindungsgemäßen Beispiele Bsp. 1 bis Bsp. 3 sowie Vgl. 1 bis Vgl. 4 zeigt zunächst, dass die mit Diisooctylsebacat formulierten Schmiermittelzusammensetzungen bei Einsatz desselben Grundöls im Wesentlichen gleiche Viskositätseigenschaften bei erhöhten Temperaturen zeigen. Demgegenüber zeigen die erfindungsgemäßen Schmiermittelzusammensetzungen bei Verwendung desselben Grundöls eine deutliche Reduzierung der dynamischen Viskosität bei -35 °C. Dies wirkt sich insbesondere vorteilhaft auf die Schmiereigenschaften während der Kaltlaufphase des Motors aus, insbesondere bei niedrigen Außentemperaturen im Winter.

Gleichzeitig zeigen sämtliche erfindungsgemäßen Beispiele eine deutlich verbesserte Kraftstoffeinsparung gegenüber den in dieser Hinsicht bereits additivierten Vergleichsbeispielen Vgl. 1 bis Vgl. 4. Hierbei ist zudem beachtlich, dass beim Vergleich der erfindungsgemäßen Beispiele Bsp. 1, Bsp. 2 und Bsp. 3, die auf demselben Grundöl Gruppe 3 basieren, innerhalb der NEFZ-Testgenauigkeit kein merklicher Unterschied bei der Kraftstoffeinsparung festgestellt werden kann. Mit anderen Worten führt bereits eine vergleichsweise geringe Additivierung von 7 Gew.-% Diisooctylsebacat zu einer spürbaren Kraftstoffeinsparung von mehr als 2,5 % verglichen mit dem Referenzöl.

## Patentansprüche

1. Verwendung einer Schmiermittelzusammensetzung für Verbrennungsmotoren enthaltend
a) 97 bis 50 Gew.-% eines Grundöls, sowie
b) 3 bis 25 Gew.-% Diisooctylsebacat
zur Verringerung des Kraftstoffverbrauchs in der Kaltlaufphase des Verbrennungsmotors.

2. Verwendung nach Anspruch 1, **dadurch gekennzeichnet, dass** die Schmiermittelzusammensetzung 4 bis 25 Gew.-% Diisooctylsebacat enthält, insbesondere 5 bis 15 Gew.-%.

3. Verwendung nach Anspruch 1 oder 2, **dadurch gekennzeichnet, dass** die Schmiermittelzusammensetzung wenigstens ein Additiv enthält, das ausgewählt ist aus Antioxidantien, Metallpassivatoren, Korrosionsinhibitoren, Viskositätsindex-Verbesserern, Ablagerungsverhinderern, Detergenzien, Dispergiermitteln, Verschleißschutzzusätzen und Reibungsmodifikatoren.

4. Verwendung nach Anspruch 3, **dadurch gekennzeichnet, dass** die Antioxidantien ausgewählt sind aus phenolischen und aminischen Antioxidantien, Diphenylaminen, aliphatischen und aromatischen Phosphiten, Estern der Thio-Di-Propionsäure, Butyl-Hydroxyanisol, Butyl-Hydroxyltoluol, Methoxyhydrochinon, 2,2,4-Tri-Methyl-1,2-Di-Hydrochinolin, 3-(3,5-Di-Tert-Butyl-4-Hydroxyphenyl)-Propionsäure-Octadecylester, Tocopherol oder Mischungen von diesen, insbesondere alkylierte Phenyl-alpha-Naphthylamine und/ oder Methylen-bis-Dialkyldithiocarbamate, wobei der Anteil der Antioxidantien vorzugsweise 0,5 % bis 6 % beträgt, insbesondere 1,0 bis 3,0 Gew.-%.

5. Verwendung nach einem der Ansprüche 3 oder 4, **dadurch gekennzeichnet, dass** die Metallpassivatoren ausgewählt sind aus Benztriazolen und deren Derivaten, Salicylaminoguanidin, Toluotriazolen und deren Derivaten, 2-Mercaptobenzthiazol, 2-Mercaptobenztriazol, Salicyliden-Propylendiamin oder Mischungen von diesen, wobei der Anteil der Metallpassivatoren vorzugsweise 0,01 bis 1,0 Gew.-% beträgt, insbesondere 0,02 bis 0,8 Gew.-%.

6. Verwendung nach einem der Ansprüche 3 bis 5, **dadurch gekennzeichnet, dass** die Korrosionsinhibitoren ausgewählt sind aus organischen Säuren, deren Estern, Metallsalzen und Anhydriden, insbesondere n-Oleoyl-Sarkosin, Sorbitan-Monooleat, Alkenyl-Bernsteinsäure-Anhydrid, aus stickstoffhaltigen Verbindungen, insbesondere primären, sekundären oder tertiären aliphatischen oder cyclcaliphatischen Aminen und Aminsalzen von organischen und anorganischen Säuren, aus heterozyklischen Verbindungen, insbesondere substituierten Imidazolinen und Oxazolinen, aus phosphorhaltigen Verbindungen, insbesondere Aminsalzen von Phosphorsäure-Parziolestern oder Mischungen von diesen, wobei der Anteil der Korrosionsinhibitoren vorzugsweise 0,1 bis 5,0 Gew.-% beträgt, insbesondere 0,1 bis 1,0 Gew.-%.

7. Verwendung nach einem der Ansprüche 3 bis 6, **dadurch gekennzeichnet, dass** die Viskositätsindex-Verbesserer ausgewählt sind aus Polyacrylaten, Polymethacrylaten, Vinylpyrolidon-(Meth)acrylat-Copolymeren, Polyisoprenen, Polyethern oder Mischungen von diesen, wobei der Anteil der Viskositätsindex-Verbesserer vorzugsweise 0,05 bis 4,0 Gew.-% beträgt, insbesondere 0,2 bis 2,0 Gew.-%.

8. Verwendung nach einem der Ansprüche 3 bis 7, **dadurch gekennzeichnet, dass** die Ablagerungsverhinderer ausgewählt sind aus Polyethern, wobei der Anteil der Ablagerungsverhinderer vorzugsweise 0,5 bis 15 Gew.-% beträgt, insbesondere 1,0 bis 10 Gew.-%.

9. Verwendung nach einem der Ansprüche 3 bis 8, **dadurch gekennzeichnet, dass** die Dispergiermittel ausgewählt sind aus Polybutenyl-Bernsteinsäure-Amiden oder - imiden, Polybutenyl-Phosphorsäurederivaten, Guanidin-Derivaten und/oder Salicylaten, wobei der Anteil der Dispergiermittel vorzugsweise 0,5 bis 10 Gew.-% beträgt, insbesondere 3,0 bis 8,0 Gew.-%.

10. Verwendung nach einem der Ansprüche 3 bis 9, **dadurch gekennzeichnet, dass** die Verschleißschutz-Additive ausgewählt sind aus Schwefel und/oder Phosphor enthaltenden Verbindungen, wie geschwefelten pflanzlichen Ölen, Metall-Dithiophosphaten, insbesondere Zinkdialkyldithiophosphaten, metallfreien Dithiophosphaten, Phosphorsäureestern, Phosphiten, Phosphoniten oder Mischungen von diesen, wobei der Anteil der Verschleißschutz-Additive vorzugsweise 0,5 bis 3,0 Gew.-% beträgt, insbesondere 1,0 bis 2,0 Gew.-%.

11. Verwendung nach einem der Ansprüche 3 bis 10, **dadurch gekennzeichnet, dass** die Antischaumzusätze ausgewählt sind aus Silikonölen, insbesondere Dimethylpolysiloxan, Polyethylenglykolethern, Aminoalkoholen oder Mischungen von diesen, wobei der Anteil der Antischaumzusätze vorzugsweise 0,01 bis 2,0 Gew.-% beträgt, insbesondere 0,05 bis 0,5 Gew.-%.

12. Verwendung nach einem der Ansprüche 3 bis 11, **dadurch gekennzeichnet, dass** die Reibungsmodifikatoren aus organischen Reibungsmodifikatoren ausgewählt sind wie Ester, Fettsäureamide, sulfurierte Fettester und Fettsäureamide, Esteramide von alkoxylierten Aminen, borierte langkettige 1,2-Alkandiole, Polycarbonsäureester oder Mischungen von diesen und/ oder aus anorganischen Reibungsmodifikatoren, wie Mo-dithiocarbamate, Mo-Amine, Ester und Partialester der Phosphorsäure, Ester und Partialester der Phosphorigen Säure, Ester und Partialester der Dithiophosphorsäure oder Mischungen von diesen, wobei der Anteil der organischen Reibungsmodifikatoren vorzugsweise 0,5 bis 5,0 Gew.-% beträgt, insbesondere 1,0 bis 3,0 Gew.-% und/ oder der Anteil der anorganischen Reibungsmodifikatoren vorzugsweise 0,1 bis 4,0 Gew.-% beträgt, insbesondere 0,2 bis 2,0 Gew.-%.

13. Verwendung nach einem der Ansprüche 3 bis 12, **dadurch gekennzeichnet, dass** die Detergenzien ausgewählt sind aus Erdalkali-Sulfonaten, -Salicylaten, -Phenolaten oder Mischungen von diesen, insbesondere aus überbasischem Magnesium- oder Calciumsulfonat, -salicylat, -phenolat oder Mischungen von diesen, wobei der Anteil der Detergenzien vorzugsweise 0,1 bis 5,0 Gew.-% beträgt, insbesondere 0,5 bis 3,0 Gew.-%.

## Claims

1. Use of a lubricant composition for internal combustion engines comprising
a) 97 to 50% by weight of a base oil, and
b) 3 to 25% by weight of diisooctyl sebacate
to reduce fuel consumption in the cold-running phase of the internal combustion engine.

2. Use according to Claim 1, **characterized in that** the lubricant composition contains 4 to 25% by weight of diisooctyl sebacate, in particular 5 to 15% by weight.

3. Use according to Claim 1 or 2, **characterized in that** the lubricant composition contains at least one additive selected from antioxidants, metal passivators, corrosion inhibitors, viscosity index improvers, deposit inhibitors, detergents, dispersing agents, anti-wear additives and friction modifiers.

4. Use according to Claim 3, **characterized in that** the antioxidants are selected from phenolic and aminic antioxidants, diphenylamines, aliphatic and aromatic phosphites, esters of thiodipropionic acid, butylated hydroxyanisole, butylated hydroxytoluene, methoxyhydroquinone, 2,2,4-trimethyl-1,2-dihydroquinoline, octadecyl 3-(3,5-di-tert-butyl-4-hydroxyphenyl)propionate, tocopherol or mixtures thereof, in particular alkylated phenyl-alpha-naphthylamines and/or methylenebis(dialkyldithiocarbamate), wherein the proportion of antioxidants preferably amounts to 0.5 % to 6 %, in particular 1.0 % to 3.0 % by weight.

5. Use according to one of Claims 3 or 4, **characterized in that** the metal passivators are selected from benzotriazoles and derivatives thereof, salicylaminoguanidine, tolyltriazoles and derivatives thereof, 2-mercaptobenzothiazole, 2-mercaptobenzotriazole, salicylidene-propylenediamine or mixtures thereof, wherein the proportion of metal passivators preferably amounts to 0.01 to 1.0% by weight, in particular 0.02 to 0.8% by weight.

6. Use according to one of Claims 3 to 5, **characterized in that** the corrosion inhibitors are selected from organic acids, their esters, metal salts and anhydrides, in particular N-oleoylsarcosine, sorbitan monooleate, alkenyl succinic anhydride, from nitrogen-containing compounds, in particular primary, secondary or tertiary aliphatic or cycloaliphatic amines and amine salts of organic and inorganic acids, from heterocyclic compounds, in particular substituted imidazolines and oxazolines, from phosphorus-containing compounds, in particular amine salts of phosphoric acid - pyrazole esters or mixtures thereof, wherein the proportion of corrosion inhibitors preferably amounts to 0.1 to 5.0% by weight, in particular 0.1 to 1.0% by weight.

7. Use according to one of Claims 3 to 6, **characterized in that** the viscosity index improvers are selected from polyacrylates, polymethacrylates, vinyl pyrrolidone-(meth)acrylate copolymers, polyisoprenes, polyethers or mixtures thereof, wherein the proportion of the viscosity index improvers preferably amounts to 0.05 to 4.0% by weight, in particular 0.2 to 2.0% by weight.

8. Use according to one of Claims 3 to 7, **characterized in that** the deposit inhibitors are selected from polyethers, wherein the proportion of deposit inhibitors preferably amounts to 0.5 to 15% by weight, in particular 1.0 to 10% by weight.

9. Use according to one of Claims 3 to 8, **characterized in that** the dispersing agents are selected from polybutenyl succinic acid amides or imides, polybutenyl phosphoric acid derivatives, guanidine derivatives and/or salicylates, wherein the proportion of the dispersing agents preferably amounts to 0.5 to 10% by weight, in particular 3.0 to 8.0% by weight.

10. Use according to one of Claims 3 to 9, **characterized in that** the anti-wear additives are selected from sulfur and/or phosphorus-containing compounds, such as sulfurized vegetable oils, metal dithiophosphates, in particular zinc dialkyldithiophosphates, metal-free dithiophosphates, phosphate esters, phosphites, phosphonites or mixtures thereof, wherein the proportion of anti-wear additives preferably amounts to 0.5 to 3.0% by weight, in particular 1.0 to 2.0% by weight.

11. Use according to one of Claims 3 to 10, **characterized in that** the antifoam additives are selected from silicone oils, in particular dimethylpolysiloxane, polyethylene glycol ethers, amino alcohols or mixtures thereof, wherein the proportion of antifoam additives preferably amounts to 0.01 to 2.0% by weight, in particular 0.05 to 0.5% by weight.

12. Use according to one of Claims 3 to 11, **characterized in that** the friction modifiers are selected from organic friction modifiers such as esters, fatty acid amides, sulfurized fatty esters and fatty acid amides, ester amides of alkoxylated amines, borated long-chain 1,2-alkanediols, polycarboxylic acid esters or mixtures thereof and/or of inorganic friction modifiers, such as Mo-dithiocarbamates, Mo-amines, esters and partial esters of phosphoric acid, esters and partial esters of phosphorous acid, esters and partial esters of dithiophosphoric acid or mixtures thereof, wherein the proportion of organic friction modifiers preferably amounts to 0.5 to 5.0% by weight, in particular 1.0 to 3.0% by weight and/or the proportion of inorganic friction modifiers preferably amounts to 0.1 to 4.0% by weight, in particular 0.2 to 2.0% by weight.

13. Use according to one of Claims 3 to 12, **characterized in that** the detergents are selected from alkaline earth sulfonates, salicylates, phenolates or mixtures thereof, in particular from overbased magnesium or calcium sulfonate, salicylate, phenolate or mixtures thereof, wherein the proportion of the detergents preferably amounts to 0.1 to 5.0% by weight, in particular 0.5 to 3.0% by weight.

## Revendications

1. Utilisation d'une composition lubrifiant pour moteurs à combustion interne comprenant
a) 97 à 50 % en poids d'une huile basique, ainsi que
b) 3 à 25 % en poids de sébacate de diisooctyle
pour réduire la consommation de carburant durant la phase de marche à froid du moteur de combustion interne.

2. Utilisation selon la revendication 1, **caractérisée en ce que** la composition lubrifiante contient 4 à 25 % en poids de sébacate de diisooctyle, en particulier 5 à 15 % en poids.

3. Utilisation selon les revendications 1 ou 2, **caractérisée en ce que** la composition lubrifiante contient au moins un additif choisi parmi les antioxydants, les passivateurs métalliques, les inhibiteurs de corrosion, les améliorants d'indice de viscosité, les inhibiteurs de dépôt, les détergents, les dispersants, les additifs de protection contre l'usure et les modificateurs de friction.

4. Utilisation selon la revendication 3, **caractérisée en ce que** les antioxydants sont choisis parmi les antioxydants phénoliques et aminés, les dyphénilamines, les phosphites aliphatiques et aromatiques, les esters de l'acide thio-di-propionique, le butyl-hydroxyanisole, le butyl-hydroxytoluène, la métoxyhydroquinone, le 2,2,4-tri-méthyl-1,2-di-hydroquinoléine, 3-(3,5-di-tert-butyl-4-hydroxyphényl)propanoate d'octadécyle, le tocophérol ou leurs mélanges, en particulier phényl-alpha-naphthylamines alkylées et/ou méthylène-bis-dialkyle-dithiocarbamates, la proportion d'antioxydants étant de préférence de 0,5% à 6 %, en particulier de 1,0 % à 3,0 % en poids.

5. Utilisation selon l'une des revendications 3 ou 4, **caractérisée en ce que** les passivateurs métalliques sont choisis parmi les benzotriazoles et leurs dérivés, la salycil-aminoguadinine, les tolyltriazoles et leurs dérivés, le 2-mercaptobenzothiazole, le salicylidène-propylène-diamine ou leurs mélanges, la proportion de passivateurs métalliques étant de préférence de 0,01 à 1 % en poids, en particulier de 0,02 à 0,8 % en poids.

6. Utilisation selon l'une des revendications 3 à 5, **caractérisée en ce que** les inhibiteurs de corrosion sont choisis parmi les acides organiques, leurs esters, les sels métalliques et les anhydrides, en particulier, la n-oléoyl sarcosine, le monooléate de sorbitane, l'anhydride alcényl succinique, parmi les composés azotés, en particulier les amines aliphatiques ou cycloaliphatiques primaires, secondaires ou tertiaires et les sels d'amine, les acides organiques et inorganiques à partir de composés hétérocycliques, en particulier les imidazolines et oxazolines substituées, parmi les composés contenant du phosphore, en particulier les sels d'amine de pyrazole esters d'acide phosphorique ou leurs mélanges, la proportion d'inhibiteurs de corrosion étant de préférence de 0,1 à 5 % en poids, en particulier de 0,1 à 1 % en poids.

7. Utilisation selon l'un des revendications 3 à 6, **caractérisée** en que les améliorants d'indice de viscosité sont choisis parmi les polyacrylates, les polyméthacrylates, les copolymères de vinyl-pyrrolidone-(méth)acrylate, le polyisoprène, les polyéthers ou leurs mélanges, la proportion d'améliorants d'indice de viscosité étant de préférence de 0,05 à 4,0 % en poids, en particulier de 0,2 à 2,0 % en poids.

8. Composition lubrifiante selon l'une des revendications 3 à 7, **caractérisée en ce que** les inhibiteurs de dépôt sont choisis parmi les polyéthers, la proportion des inhibiteurs de dépôt étant de préférence de 0,5 à 15 % en poids, en particulier de 1 à 10 % en poids.

9. Utilisation selon l'une des revendications 3 à 8, **caractérisée en ce que** les dispersants sont choisis parmi les amides ou imides d'acide polybuténylsuccinique, les dérivés d'acide polybuténylphosphorique, les dérivés de guanidine et/ou les salicylates, la proportion de dispersants étant de préférence de 0,5 à 10 % en poids, en particulier de 3,0 à 8 % en poids.

10. Utilisation selon l'une des revendications 3 à 9, **caractérisée en ce que** les additifs de protection sont choisis contenant du soufre et/ou du phosphore, tels que les huiles végétales sulfurées, les dithiophosphates métalliques, en particulier les dialkyldithiophosphates de zinc, les dithiophosphates sans métaux, les esters d'acide phosphorique, les phosphites, les phosphonites ou leurs mélanges, la proportion d'additifs de protection contre l'usure étant de préférence de 0,5 à 3,0 % en poids, en particulier de 1,0 à 2,0 % en poids.

11. Utilisation selon l'une des revendications 3 à 10, **caractérisée en ce que** les additifs anti-mousse sont choisis parmi les huiles de silicone, en particulier le diméthylpolysiloxane, les éthers de polyéthylène glycol, les alcools aminés ou leurs mélanges, la proportion d'additifs anti-mousse étant de préférence de 0,01 à 2,0 % en poids, en particulier de 0,05 à 0,5 % en poids.

12. Utilisation selon l'une des revendications 3 à 11, **caractérisée en ce que** les modificateurs de friction sont choisis parmi les modificateurs de friction organiques tels que les esters, les amides d'acides gras, les esters gras sulfurés et les amides d'acides gras, les amides d'ester d'amines alcoxylées, les 1,2-alcanediols à longue chaîne borés, les esters d'acide polycarboxylique ou leurs mélanges et/ou parmi les modificateurs de friction inorganiques tels que les modithiocarbamates, les mo-amines, esters et esters partiels d'acide phosphorique, esters et esters partiels d'acide phosphoreux, esters et esters partiels d'acide dithiophosphorique ou leurs mélanges, la proportion de modificateurs de frictions organiques étant de préférence de 0,5 à 5 % en poids, en particulier de 1,0 à 3,0 % en poids et/ou la proportion des modificateurs de frottement inorganiques étant de préférence de 0,1 à 4,0 % en poids, en particulier de 0,2 à 2,0 % en poids.

13. Utilisation selon l'une des revendications 3 à 12, **caractérisée en ce que** les détergents sont choisis parmi les sulfonates de métaux alcalino-terreux, les salicylates, les phénolates ou leurs mélanges, en particulier parmi les sulfonates de magnésium ou de calcium surbasiques, le salicylate, le phénolate ou leurs mélanges, la proportion de détergents étant de préférence de 0,1 à 5,0 % en poids, en particulier de 0,5 à 3,0 % en poids.
